# EUROPÄISCHE PATENTSCHRIFT

(11) **EP 0 032 596 B1**
(45) Veröffentlichungstag und Bekanntmachung des Hinweises auf die Patenterteilung: **16.02.1983**
(21) Anmeldenummer: 80200997.7
(22) Anmeldetag: 21.10.1980
(51) Int. Cl.: B22C 1/16, B22C 1/18

(54) **Verfahren zur Herstellung von verlorenen Formen**
Process for producing lost moulds
Procédé pour fabriquer des moules perdus

(30) Priorität: 22.01.1980 DE 3002113
(43) Veröffentlichungstag der Anmeldung: 29.07.1981
(73) Patentinhaber: RÜTGERSWERKE AKTIENGESELLSCHAFT, 60326 Frankfurt (DE)
(72) Erfinder: Heimbach, Karl-Friedrich, D-5760 Arnsberg 1 (DE); Schauerte, Dieter, D-5750 Menden (DE); Kwasniok, Alois, D-5860 Iserlohn (DE)

## Beschreibung

Die Erfindung betrifft ein Verfahren zur Herstellung von verlorenen Formen nach dem Oberbegriff des Anspruchs 1. Ein derartiges Verfahren ist aus der DE-B 13 02 716 bekannt.

Als kalthärtende Bindemittel für Formgrundstoffe für verlorene Formen werden vielfach wäßrige Lösungen von Natrium- oder Kaliumsilikaten (Wasserglas) verwendet.

Die Härtung erfolgt meist durch Begasen mit Kohlendioxid (C02-Verfahren). Durch die chemische Reaktion des Silikats mit dem C0₂ erfolgt die Verfestigung. Die so hergestellten Kerne haben 2 entscheidende Nachteile gegenüber nach warmhärtenden Verfahren gefertigten :
1. Die hohe Hygroskopizität. Durch Feuchtigkeitsaufnahme ist bereits nach kurzer Zeit ein wesentlicher Festigkeitsabfall zu verzeichnen, der sich bis zur Unbrauchbarkeit der Formkörper fortsetzt.
2. Der schlechte Zerfall nach dem Abgießgen wie z. B. bei den nach dem eingangs genannten Verfahren hergestellten Formen, besonders bei hohen Temperaturen (Stahlguß). Ursache dafür ist das Sintern des Silikats und Carbonats.

Um besonders den letztgenannten Nachteil zu verringern, werden bekanntlich seit langem zerfallsfördernde Zusätze, wie z. B. Kohlenstaub, Holzmehl, Stärke, Zuckerderivate zugesetzt. Bekannt ist auch die Zugabe von Harnstoff-, Melanin-, Phenol-, Furfurylalkohol- oder Furfurylalkohol-Harnstoff-Formaldehyd-Kondensaten, die ihrerseits mit weiteren harzartigen Stoffen wie Ketonformaldehydharzen, Kohlenwasserstoffharzen, Kolophonium, Tallharzen u. a. modifiziert sein können, um die Zerfallsneigung zu unterstützen. Diese dem Stand der Technik entsprechenden Zusätze sind jedoch unzureichend, vor allem, wenn diese Bindemittel zur Herstellung von kompliziert gestalteten und mit engen Durchgängen versehenen Formen verwendet werden.

Ferner ist eine andere Härtungsmethode bekannt, bei der als Bindemittel verwendete Isocyanate durch Begasen mit Aminen ausgehärtet werden. Diese Amine haben hygroskopische Eigenschaften und sind hochgiftig.

Da das Amin teilweise unverändert aus dem Prozeß hervorgeht, muß es abgeleitet oder vernichtet werden. Hier müssen die entsprechenden Sicherheitsvorschriften beachtet werden, da diese leichtflüchtigen Amine im bestimmten Verhältnis mit Luft explosive Gemische bilden und ferner ätzend auf Haut, Augen und Schleimhäute wirken. Eine Cold-Box-Anlage zur automatischen Formfertigung ist, da all diese Sicherheitsvorschriften eingehalten werden müssen, sehr aufwendig und teuer.

Da auch die so hergestellten Formen und Kerne bei Lagerung hygroskopisch sind und somit an Festigkeit verlieren, müssen sie in den meisten Fällen geschlichtet oder in Öfen vor Gebrauch getrocknet werden.

Um diese Nachteile der derzeit gebräuchlichen kalthärtenden Verfahren zur Herstellung von verlorenen Formen zu überwinden, war es Aufgabe der vorliegenden Erfindung, ein entsprechendes umweltfreundliches Verfahren zu finden, mit dem sich auch komplizierte Formen herstellen lassen, die nach dem Abgießen leicht zerfallen. Die so hergestellten Formen sollen bei Lagerung feuchtigkeitsbeständig sein, ohne einen Festigkeitsabfall zu zeigen.

Die Aufgabe wird gelöst durch Verfahren zur Herstellung von verlorenen Formen aus einer Formstoffmischung aus Sand oder anderen Formgrundstoffen und durch Begasen mit Kohlendioxid härtbaren Bindemitteln auf Basis von Alkalisilikaten und 0,3-3 Gewichtsprozent Phenol- oder Furanharzen sowie gegebenenfalls an sich bekannten Zusatzstoffen wie Silanen, mehrwertigen Alkoholen und Polysaccariden, wobei die Formstoffmischung in Formen eingebracht und gehärtet wird, dadurch gekennzeichnet, daß das Phenol- oder Furanharz 0,1-1,5 Gewichtsprozent eines Trockenstoffes aufweist sowie das Alkalisilikat 2-5 Gewichtsprozent beträgt.

Es ist bekannt, die Festigkeit von Formkörpern zu verbessern, indem man dem Formgrundstoff vor der Zugabe des wasserglashaltigen Bindemittels ein Kondensationsharz beimischt.

Überraschenderweise wurde nun gefunden, daß man sowohl eine höhere Festigkeit als auch eine bessere Lagerfähigkeit der Formkörper erhält, wenn dem Kondensationsharz eine geringe Menge eines Trockenstoffes zugefügt wird. Die Zugabe des Trockenstoffs bewirkt den weiteren, nicht vorhersehbaren Effekt, daß der Zerfall der Formkörper nach dem Abgießen, speziell bei hohen Temperaturen, wesentlich verbessert wird. Eine weitere Steigerung der Festigkeit der Formkörper wird erreicht, indem man dem Wasserglas Zusätze von Lithiumhydroxid oder einem Erdalkalimetallhydroxid beifügt. Dadurch wird die Feuchtigkeitsaufnahme der Formkörper sehr stark herabgesetzt, so daß auch die hohen Festigkeitswerte nach mehreren Wochen Lagerung nicht abfallen.

Damit werden auf einfache Weise durch Zusetzen geringer Mengen nicht toxischer Stoffe zu den Bindemitteln die Nachteile eines eingeführten Verfahrens überwunden. Dies hat den weiteren Vorteil, daß der Formenhersteller, der bislang nach dem CO2-Verfahren gearbeitet hat, weder umzulernen, noch einen Verfahrensschritt umzuändern braucht, und daß für die Einführung des neuen Verfahrens keine neuen Investitionen notwendig sind.

Als Formgrundstoff wird bevorzugt Quarzsand verwendet. Es lassen sich jedoch auch die anderen gebräuchlichen Formstoffe einzetzen, wie Chromit-, Zirkon- oder Olivinsand, Schamotte, Magnesit, Sillimanit oder Korund.

Als Kondensationsharze werden bevorzugt Phenol- oder Furanharze verwendet. Dabei zählt man zu den Furanharzen sowohl die Furfurylalkohol-Formaldehyd-Kondensate wie auch die verschiedenen modifizierten Furanharze, wie z. B. Furfurylalkohol-Harnstoff-Formaldehyd-Kondensate, Furfurylalkohol-Phenol-Formaldehyd-Kondensate oder Furfurylalkohol-Keton-Formaldehyd-Kondensate, die ihrerseits mit weiteren harzartigen Stoffen modifiziert sein können. Dem Kondensationsharz werden 0,1-1,5 Gew.-% eines Trockenstoffes zugegeben. Desgleichen werden mitunter geringe Mengen (0,1-0,5 %) eines Aminosilans zugefügt.

Unter Trockenstoff versteht man nach DIN 55901 in organischen Lösungsmitteln lösliche Metallseifen, wobei als Metalle vornehmlich, Co, Mn u. Pb in Betracht kommen, während als organische Komponente meist Carbonsäurereste vorhanden sind, wie z. B. Naphthenate, Octoate, Linoleate, Resinate oder Caprylate. Diese Trockenstoffe übertragen den Luftsauerstoff durch fortwährende Regenerierung, so daß man lediglich geringe Mengen dieser Stoffe braucht.

Dieses Bindemittel wird mit dem Formgrundstoff gründlich gemischt. Sodann werden 2-5 Gew.-% Alkalisilikat als 2. Bindemittelkomponente zugegeben und gemischt.

Als Alkalisilikat dient eine wäßrige Lösung von Natrium- oder Kaliumsilikat, die unter der Bezeichnung Wasserglas im Handel ist und in der gegebenenfalls 0,2-3 Gew.-% Lithiumhydroxid oder eines Hydroxids eines Erdalkalimetalls gelöst wurden. Dieser Lösung können zusätzlich noch als zerfallsfördernde Zusätze bekannte Stoffe wie Glyzerin, Stärke, Zuckerderivate oder Cellulose beigegeben werden.

Die durch gründliches Mischen des Formgrundstoffes mit den beiden Bindemittelkomponenten hergestellte Mischung wird in Formen eingebracht und durch Begasen mit Kohlendioxid gehärtet. Im Gegensatz zu den bislang nach dem CO2-Verfahren gehärteten Formen, deren Festigkeit bereits nach mehrtätiger Lagerung beträchtlich abnimmt, nimmt die Festigkeit der nach dem erfindungsgemäßen Verfahren hergestellten Formkörper im Laufe der Lagerzeit zu. Trotzdem aber ist der Zerfall nach dem Abguß wesentlich verbessert.

Die folgenden Beispiele, in denen Bindemittel verschiedener Zusammensetzung sowie die Eigenschaften der damit hergestellten Formkörper aufgeführt sind, dienen der Erläuterung der Erfindung :

### Beispiel 1 (Vergleichsbeispiel)

Bindemittel bestehend aus :

### Beispiel 2 (Vergleichsbeispiel)

Bindemittel bestehend aus :

### Beispiel 3 (Vergleichsbeispiel)

Bindemittel bestehend aus :

### Beispiel 4

Bindemittel bestehend aus :
Komponente 1 : 49,8 Gew.-Teile Furanharz
   0,2 Gew.-Teile eines Gemisches aus Metallnaphthenaten (Co 1,5 - Pb 22 - Mn 1,₅) wie z. B. Siccatol-Mischtrockner
Komponente II : 50,0 Gew.-Teile Na-Silicat aus Beispiel 1

### Beispiel 5

Bindemittel bestehend aus :

### Beispiel 6

Bindemittel der Zusammensetzung wie in Beispiel 5 aufgeführt; in der Komponente II wurde jedoch das Lithiumhydroxid durch Bariumhydroxid ersetzt.

### Beispiel 7

Bindemittel der Zusammensetzung wie in Beispiel 5 aufgeführt ; in der Komponente I wurde jedoch das Gemisch aus Naphthenaten durch ein reines Kobaltoctoat (z. B. Octa-Solingen-Kobalt) ersetzt.

Mit den Bindemitteln der Vergleichsbeispiele 1-3 und der Erfindungsbeispiele 4-7 wurden Formstoffmischungen hergestellt. Es wurden 3 beziehungsweise 4 Gewichtsteile Bindemittel auf 100 Gewichtsteile Quarzsand (z. B. AFS 55) eingesetzt. Im Falle der Beispiele 2-7 wurde der Sand erst 2 min. mit der Komponente I und anschließend mit der Komponente 11 gemischt. Aus den Mischungen wurden zylindrische Prüfkörper (50 x 50 mm) gerammt. Die Kerne wurden durch Begasen mit C0₂ während 6-10 s vorgehärtet. Gemessen wurde die Scherfestigkeit nach 10 min. sowie 1, 5, 24, 48 und 72 Std., die Feuchtigkeitsaufnahme nach 8 Wochen und der Zerfall bei 500 und 1 000 °C.

Die erhaltenen Ergebnisse sind in der folgenden Tabelle zusammengefaßt.

## Patentansprüche

1. Verfahren zur Herstellung von verlorenen Formen aus einer Formstoffmischung aus Sand oder anderen Formgrundstoffen und durch Begasen mit Kohlendioxid härtbaren Bindemitteln auf Basis von Alkalisilikaten und 0,3-3 Gewichtsprozent Phenol- oder Furanharzen sowie gegebenenfalls an sich bekannterr Zusatzstoffen wie Silanen, mehrwertigen Alkoholen und Polysaccariden, wobei die Formstoffmischung in Formen eingebracht und gehärtet wird, dadurch gekennzeichnet, daß das Phenol- oder Furanharz 0,1-1,5 Gewichtsprozent eines Trockenstoffes aufweist sowie das Alkalisilikat 2-5 Gewichtsprozent beträgt.

2. Verfahren zur Herstellung von verlorenen Formen nach Anspruch 1, dadurch gekennzeichnet, daß das Alkalisilikat 0,2-3 Gewichtsprozent Hydroxid eines Erdalkalimetalls oder des Lithiums additiv enthält.

3. Verwendung der verlorenen Formen nach Anspruch 1 und 2 zur Herstellung von Gießereiformen und -kernen.

## Claims

1. A process for the preparation of non-permanent molds out of a mold composition consisting of sand or other molding material, binding material on the basis of alkali silicates and 0.3 to 3 percent by weight of a phenolic or furan resin which are cured by gasing with carbon dioxide, and occasionally other known additives as silanes, polyhydric alcohols and polysaccharides, whereas the mold composition is brought in forms and cured, characterized in that the phenolic or furan resin contains 0,1 to 1,5 percent of its weight of a drier and the alcalisilicate amounts to 2 to 5 percent by weight.

2. A process according to claim 1, characterized in that the alcalisilicate contains 0,2 to 3 percent by weight of a hydroxide of an earth alkali metal or of lithium.

3. Use of the non-permanent molds according to claims 1 and 2 for the preparation of foundry-molds and -cores.

## Revendications

1. Procédé pour la fabrication de moules perdus à partir d'un mélange de matières pour moules à base de sable ou d'autres matières premières pour moules, et de liants pouvant durcir par gazage au dioxyde de carbone, à base de silicates de métaux alcalins et de 0,3 à 3 % en poids de résines phénoliques ou furanniques, ainsi que, éventuellement, d'additifs connus, comme des silanes, des polyols et des polysaccharides, le mélange de matières pour moules étant introduit et durci dans des moules, procédé caractérisé en ce que la résine phénolique ou furannique contient de 0,1 à 1,5 % en poids d'un dessiccant, et le silicate de métal alcalin représente de 2 à 5 % en poids.

2. Procédé pour la fabrication de moules perdus selon la revendication 1, caractérisé en ce que le silicate de métal alcalin contient, en tant qu'additif, de 0,2 à 3% en poids d'un hydroxyde de métal alcalino-terreux ou d'hydroxyde de lithium.

3. Utilisation des moules perdus selon l'une des revendications 1 et 2 pour fabriquer des moules et noyaux de fonderie.
